# EUROPÄISCHE PATENTSCHRIFT

(11) **EP 1 507 877 B1**
(45) Veröffentlichungstag und Bekanntmachung des Hinweises auf die Patenterteilung: **11.04.2007**
(21) Anmeldenummer: 03740059.5
(22) Anmeldetag: 27.05.2003
(51) Int. Cl.: C22B 1/20, F27B 21/06

(54) **VERFAHREN ZUM SINTERN VON EISENOXIDHALTIGEN STOFFEN AUF EINER SINTERMASCHINE**
METHOD FOR SINTERING MATERIALS CONTAINING IRON OXIDE IN A SINTERING MACHINE
PROCEDE DE FRITTAGE DE MATIERES CONTENANT DE L'OXYDE DE FER SUR UNE MACHINE DE FRITTAGE

(30) Priorität: 29.05.2002 DE 10224448
(43) Veröffentlichungstag der Anmeldung: 23.02.2005
(73) Patentinhaber: Salzgitter Mannesmann GmbH, 38239 Salzgitter (DE)
(72) Erfinder: LANZER, Wolf, 40489 Düsseldorf (DE); LUDWIG, Manfred, 40489 Düsseldorf (DE); HÜSIG, Karl-Rüdiger, 40668 Meerbusch (DE); KÖFLER, Arnd, 45279 Essen (DE); GERLACH, Walter, 60388 Frankfurt (DE); HARTMANN, Romuald, 61476 Kronberg (DE); WERZ, Hans-Joachim, 60388 Frankfurt (DE)
(74) Vertreter: Meissner, Peter E.
(86) Internationale Anmeldenummer: PCT/DE2003/001813
(87) Internationale Veröffentlichungsnummer: WO 2003/102252

(56) Entgegenhaltungen:
- EP-A- 0 535 727
- DE-B- 2 612 831
- US-A- 3 849 115
- DATABASE WPI Section Ch, Week 197727 Derwent Publications Ltd., London, GB; Class M25, AN 1977-47930Y XP002255926 -& JP 52 063801 A (HITACHI SHIP & ENG CO LTD), 26. Mai 1977 (1977-05-26) & PATENT ABSTRACTS OF JAPAN vol. 001, no. 102 (C-025), 10. September 1977 (1977-09-10) & JP 52 063801 A (HITACHI ZOSEN CORP)
- DATABASE WPI Section Ch, Week 197719 Derwent Publications Ltd., London, GB; Class M24, AN 1977-33533Y XP002255927 -& JP 52 040415 A (HITACHI SHIP & ENG CO LTD), 29. März 1977 (1977-03-29)

## Beschreibung

Die Erfindung betrifft eine Verfahren zum Sintern von eisenoxidhaltigen Stoffen auf einer ein Sinterband, Saugkästen sowie einen Zündofen aufweisenden Sintermaschine gemäß dem Oberbegriff des Patentanspruches 1.

Das Sintern von eisenoxidhaltigen Stoffen, insbesondere von Eisenerzen oder Eisenerzkonzentraten erfolgt auf Sintermaschinen. Die Sintermischung, bestehend aus dem Eisenerz, Rückgut, festem Brennstoff und Zuschlägen, wird auf das Sinterband chargiert und der Brennstoff auf der Oberfläche des Materialbettes unter dem Zündofen gezündet. Anschließend wird Frischluft durch das Sinterbett gesaugt und die Sinterfront wandert von oben nach unten durch das Sinterbett. Aus den Saugkästen unter dem Obertrum des Sinterbettes wird das Abgas in das Gassammellsystem gesaugt und nach einer Reinigung in die Atmosphäre geleitet. Der Sintervorgang erfordert eine Wärmeübertragung zwischen dem heißen Verbrennungsgas und dem kalten Feststoff. Feststoffmengen und Luftmengen sind wärmeäquivalent. Dieser Wärmetausch erfordert große Luftmengen und damit Abgasmengen. Das Abgas enthält verdampftes Wasser aus der Sintermischung, CO₂ aus der Verbrennung des Brennstoffes und aus Kalzinationsvorgängen, Schwefeloxide aus der Verbrennung von Schwefel - hauptsächlich aus dem zugesetzten Brennstoff - CO aus unvollständiger Verbrennung, Falschluft sowie Luft, die an den Seitenwänden der Rostwagen zwischen der Beschickung ungenutzt in das Abgas gelangt. Außerdem enthält das Abgas auch Dioxine und Furane, insbesondere das aus dem hinteren Teil des Sinterbandes abgezogene Abgas. Weiterhin führt das Abgas Staub mit sich, der entfernt werden muss.

Die Betreiber solcher Sintermaschinen sind zum Einen bestrebt die Abgasmenge zu reduzieren und die in der Kaminluft noch enthaltenen Dioxine und Furane so gering wie möglich zu halten auch im Hinblick auf die sich weiter verschärfenden Auflagen der jeweiligen Genehmigungsbehörde.

Zur Reduzierung der Abgasmenge ist bereits vorgeschlagen worden, den Abgasstrom zu teilen und eine Teilmenge im Kreislauf zu führen (JP-A-52116703, "Stahl und Eisen" 99 (1979) Heft 7, Seite 327/33). Eine spezielle Regelung der geteilten Abgasmenge wird in der EP 0535727A1 vorgeschlagen. Bei diesem bekannten Verfahren wird als Restgas nur eine Abgasmenge ausgeschleust, die dem während des Sinterprozesses gebildeten Gas plus dem zur Aufstärkung zugegebenen sauerstoffreicheren Gas plus der von außen eingedrungenen Falschluft minus dem verbrauchten Sauerstoff entspricht. Der andere Teilstrom des Abgases wird als Kreislaufgas zurück geführt und vor der Beaufschlagung der Sintermischung durch Zugabe von sauerstoffreicheren Gasen auf einen Sauerstoffgehalt von maximal 24 % aufgestärkt.
In Stahl und Eisen 115 (1995) Nr. 11, Seite 37 - 40 wird unter dem Titel "Umweltschutz in Eisenerz-Sinteranlagen durch Abgasrückführung eine nach dem in EP 0535727 AI beschriebenen Verfahren gebaute Anlage vorgestellt.

Vorzugsweise wird das Abgas partiell erfasst und einmal als Kreislaufgas dem Sinterband zurückgeführt und einmal als Restgas ausgeschleust. Um den Sauerstoffgehalt im rückgeführten Abgasstrom entsprechend der Vorgabe einstellen zu können, mündet in der Kreislaufleitung eine Frischluftzuleitung.

In der DE 196 23 981 ist ein Verfahren zum Entfernen schädlicher Inhaltsstoffe aus Abgasen von Sinteranlagen offenbart. Bei diesem bekannten Verfahren werden in den Abgasstrom pulverförmige Sorbenzien in Form von Braunkohlenkoks gegeben und nachfolgend der mit Sorbenzien beladene Abgasstrom durch einen Elektrofilter geleitet. Die beladenen Sorbenzien werden nach dem Ausfiltern dem Sinterprozess wieder zugeführt. Das Verfahren kann verbessert werden, wenn der Abgasstrom vor Passieren des Elektrofilters durch einen Vorabscheider geleitet wird.

Schließlich ist aus der JP 5206380 A eine Sintermaschine für eisenoxidhaltige Stoffe mit einer Kreislaufgasleitung und einer Restgasleitung bekannt. Hierbei sind einige Saugkästen mit einem Schieber ausgerüstet, so dass die Kreislaufgasmenge erhöht werden kann.

Aufgabe der Erfindung ist es, den Sinterprozess dahin gehend weiter zu optimieren, dass bei weiterhin geringer Abgasmenge und guter Sinterqualität insbesondere die im Restgas noch enthaltenen Dioxine und Furane sowie die Staubmenge prozesssicher unter den von der Genehmigungsbehörde vorgegebenen Grenzwerten liegen.

Die Aufgabe wird ausgehend vom Oberbegriff in Verbindung mit den kennzeichnenden Merkmalen des Patentanspruches 1 gelöst. Vorteilhafte Weiterbildungen sind jeweils Gegenstand von Unteransprüchen.

Nach der Lehre der Erfindung erfolgt die Aufteilung der gesamten Abgasmenge in Kreislaufgas und Restgas durch Variation der Prozessfläche, wobei der Ort der Schnittstelle zwischen der Absaugung für das Kreislaufgas und der Absaugung für das Restgas so gewählt wird, dass eine maximale Abgasmenge im Kreislauf geführt wird ohne Beeinträchtigung der Sinterqualität und -leistung und wobei das Restgas eine Teilmenge mit geringerer und das Kreislaufgas eine Teilmenge mit höherer Schadstoffkonzentration darstellt. Weiterhin wird die Wärmemenge des abgezogenen Kreislaufgases zur Aufheizung des Restgases genutzt, wobei die Aufheizung auf eine Temperatur zur Vermeidung der Taupunkt-Unterschreitung erfolgt, die aber niedriger ist, als die sichergestellte Mischtemperatur bei Ausschleusung der gesamten Abgasmenge.

Die hinsichtlich des Abgases vorgeschlagene Aufteilung der Prozessfläche des Sinterbandes in einen Teilabschnitt, dessen Abgasmenge als Kreislaufgas geführt wird und in einen Abschnitt, dessen Abgas als Restgas ausgeschleust wird, hat den Zweck, den Abgasstrom in eine hinsichtlich der Schadstoffkonzentration weniger belastete Teilmenge und in eine Teilmenge mit höheren Konzentrationen aufzuteilen. Die weniger belastete Teilmenge kann als Restabgas nach Abscheidung des Staubes und der eingebrachten Adsorbenzien - einschließlich der daran adsorbierten Dioxine und Furane - und nach Aufheizung zur Vermeidung des Säuretaupunktes über den Kamin ausgeschleust werden. Die hinsichtlich der Dioxine und Furane höher belastete Teilmenge wird im Kreislauf geführt, wobei man sich den Effekt zunutze macht, dass bei der Rückführung auf die heiße Sintermischung ein großer Teil der Dioxine und Furane aufgespalten und damit unschädlich gemacht wird.

Weiterhin macht man sich den Effekt zunutze, dass die in den Abgasstrom eingegebenen Adsorbenzien besonders wirksam sind, wenn die Temperatur im Abgasstrom niedrig ist. Dies wird durch die Aufteilung der Abgasmenge in Kreislaufgas und Restgas erreicht.

Das Restgas wird aus dem Bereich des Sinterbandes abgezogen, welches im Aufgabegebiet und dem daran anschließenden Bereich liegt. Dieser Bereich ist temperaturmäßig niedrig im Vergleich zum Bereich des Kreislaufgases trotz der Aufheizung zur Vermeidung der H₂SO₄-Taupunkt-Unterschreitung. Durch die vorgeschlagene Kombination
- Aufteilung der Abgasmenge
- Aufheizung des Restgases vor dem Ausschleusen werden mehrere Ziele erreicht:

- Die gesamte auszuschleusende Abgasmenge wird klein gehalten.
- Die in das Restgas eingedüsten Adsorbenzien sind wegen der niedrigen Temperatur des Restgases besonders wirksam, so dass der verbleibende Anteil der Schadstoffe im auszuschleusenden Restgas den behördlichen Vorgaben entspricht.
- Eine H₂SO₄-Taupunkt-Unterschreitung wird durch die Aufheizung des Restgases vermieden.
- Für die Aufheizung des Restgases wird energetisch die Wärmeenergie des Kreislaufgases genutzt.

Die vorgeschlagene Variation der Aufteilung der Prozessfläche ist ein sehr einfaches aber wirksames Mittel, um den Prozess optimieren zu können. Zum einen kann damit erreicht werden, dass sich das Verhältnis von Sauerstoffangebot zu Sauerstoffverbrauch dem Idealzustand 1 annähert und damit die Abgasmenge minimiert wird. Zum anderen kann bei gleichbleibend guter Sinterqualität die Leistung der Anlage beeinflusst werden. Durch Variation der wesentlichen den Prozess steuernden Parameter kann ein Optimum hinsichtlich Abgasmenge, Leistung und Qualität erreicht werden.

Die im Kreislauf geführte Abgasmenge hat noch den weiteren Effekt, dass das erforderliche Sauerstoffangebot niedriger liegt im Vergleich zu einem Normalprozess. Dies erlaubt es im Grenzfall mit dem durch die angesaugte Falschluft herangeführten Sauerstoff den Bedarf abzudecken. Damit wird die ansonsten zusätzlich erforderliche separat zuzuführende-Frischluft eingespart.

Wird in einem konkreten Fall in Ergänzung zur angesaugten Falschluft zusätzlich Frischluft benötigt, wird es als vorteilhaft angesehen, wenn man statt der bisher üblichen angesaugten Umgebungsluft, die im Bereich der Kaltabsiebung zur Entstaubung anfallende Absaugluft verwendet. Bei diesem vorgeschlagenen Verfahrensschritt werden wiederum zwei Ziele gleichzeitig erreicht:
- Die ohnehin erforderliche Entstaubung im Bereich der Kaltabsiebung wird als Sauerstoffträger für den Sinterprozess genutzt.
- Die Sintermischung wird als Filter für die mit Staub beladene Absaugluft verwendet, so dass kein separater Filter erforderlich ist.

Weitere Merkmale, Vorteile und Einzelheiten der Erfindung ergeben sich aus der nachfolgenden Beschreibung von einem in einer Zeichnung dargestellten Ausführungsbeispiel.
Es zeigen:
- **Figur 1**: ein schematisches Fließbild einer erfindungsgemäß arbeitenden Sinteranlage.
- **Figur 2**: ein Diagramm des Verfahrens nach dem Stand der Technik.
- **Figur 3**: ein Diagramm des erfindungsgemäßen Verfahrens.
- **Figur 4**: eine schematische Darstellung der Anordnung der Saugkästen und der Rauchgassammelleitungen.

**Figur 1** zeigt in Form eines schematischen Fließbildes eine erfindungsgemäß arbeitende Sinteranlage. Kernstück der Anlage ist ein Sinterband 1, wobei in dieser Darstellung die Aufgabe der Sintermischung rechts erfolgt und der Fertigsinter links abgeworfen wird. Diese Transportrichtung ist durch einen Pfeil 2 gekennzeichnet. Rechts und links neben dem Sinterband 1 sind Saugkästen und dazugehörige Abgasleitungen 3, 4 angeordnet, wobei das im Anfangsbereich des Sinterbandes 1 abgezogene Abgas als Restgas ausgeschleust und das im Endbereich des Sinterbandes 1 abgezogene Abgas im Kreislauf geführt wird. Das im Kreislauf geführte Abgas wird über eine Leitung 5 einem Wärmetauscher 6 zugeführt und danach über eine weitere Leitung 7, einem darin angeordneten Filter 8, der die Funktion hat, den Staub aus dem Abgas abzuscheiden.

Nach Durchlauf durch den Filter 8 wird mittels eines Sauggebläses 22 das zurückgeführte Gas über eine Leitung 9 dem Sinterband 1 zugeführt und gleichmäßig über das Sinterband 1 verteilt. Die eingezeichneten Pfeile sollen die Aufgabe des rückgeführten Abgases auf das Sinterband 1 verdeutlichen. Das auszuschleusende Restgas wird über eine Leitung 10 dem schon erwähnten Wärmetauscher 6 zugeführt, wobei die Wärme des Kreislaufgases für die Aufheizung des Restgases genutzt wird. Damit soll eine Taupunkt-Unterschreitung für Schwefelsäure vermieden werden. Nach Durchlauf durch den Wärmetauscher 6 wird das Restgas über eine Leitung 11 einem Flugstromreaktor 12 zugeführt. In diesem Flugstromreaktor 12 wird in bekannter Weise Braunkohle-Koksgrus als Adsorbenzie eingeblasen, damit sich die im Restgas befindlichen schädlichen Stoffe wie Dioxine und Furane daran anlagern können. Nach Durchlauf durch den Flugstromreaktor 12 wird das Restgas über eine Leitung 13 einem Filter 14 zugeführt, in dem der Staub und die zuvor eingeblasenen Adsorbenzien ausgeschieden werden. Danach wird das so gereinigte Restgas mittels eines Sauggebläses 23 über eine Leitung 15 einem Kamin 16 zugeführt und in die Umwelt verteilt.

Die in **Figur 1** eingezeichnete optionale separate Frischluftzufuhr 21 ist nur dann erforderlich, wenn das durch die angesaugte Falschluft eingebrachte Sauerstoffangebot zu niedrig sein sollte.
Der Fertigsinter wird am Ende des Sinterbandes 1 abgeworfen und in Drehkühlem 17, 18 abgekühlt. Die in den Drehkühlern 17, 18 abgesaugte Luft wird über eine Leitung 19 einem Filter 20 zugeführt, um den mitgerissenen Staub abzuscheiden.

In bekannter Weise werden die abgesaugten Stäube der Sinteranlage selber sowie anfallender Gichtstaub und Gießhallenstaub vom Hochofen mit Wasser unter Zugabe von Branntkalk zu kegelförmigen Partikeln (Minipellets) agglomeriert. Diese Agglomerierung erfolgt in einem mechanischen Wirbelstrommischer 24, auch "Eirich-Mixer" genannt. Die feuchten Agglomerate werden kontinuierlich der Sintermischung im Angabebereich zugeführt.

In den **Figuren 2 und 3** sind einander gegenübergestellt das Sinterverfahren nach dem Stand der Technik (**Figur 2**) und nach dem erfindungsgemäßen Verfahren (**Figur 3**).

In diesen beiden Diagrammen sind Gasmengen in kg/h/m über die Windkästen aufgetragen. In der unteren Linie mit den schwarz ausgemalten Vierecken ist der Sauerstoffverbrauch für den Brennstoff in der Sintermischung dargestellt. Die Linie darüber mit den schwarz ausgemalten Rhomben zeigt das Angebot an Sauerstoff über die zugeführte Sinterluft, wobei dies die Summe aus angesaugter Falschluft und zugeführter Frischluft ist. Die dritte Linie mit den Dreiecken darüber zeigt den Verlauf der Abgasmenge.

Durch den direkten Vergleich beider Diagramme ist die Wirkung des Kreislaufgases gut zu erkennen. Das erforderliche Sauerstoffangebot sinkt, so dass die zweite Linie nur noch etwas oberhalb der ersten Linie verläuft, zumindest im Bereich der ersten Windkästen.

Der in **Figur 3** dick eingezeichnete Querstrich symbolisiert die erfindungsgemäße Trennung des Sinterbandes 1 in einen Bereich Kreislaufgas und einen Bereich Restgas, wobei der Doppelpfeil die Verschiebemöglichkeit der Trennstelle kennzeichnet. Die erfindungsgemäße Verschiebung der Trennstelle ermöglicht es den Prozess weitgehend zu optimieren.

Eine Verschiebung der Trennstelle nach links würde bedeuten, dass durch die Erhöhung des Anteils des Kreislaufgases das Sauerstoffangebot noch weiter zu niedrigeren Werten verschoben wird, im Idealfall wäre Sauerstoffangebot = Sauerstoffverbrauch. Niedrigeres Sauerstoffangebot bedeutet gleichzeitig geringere Abgasmenge, da diese beiden Mengen durch den Verbrennungsprozess miteinander verknüpft sind.

Bei einer Verschiebung der Trennstelle nach rechts wird bei gleichbleibend guter Sinterqualität der Anteil des Kreislaufgases erniedrigt und damit die Abgasmenge etwas erhöht.

Durch die Verschiebemöglichkeit der Trennstelle kann je nach Prozessbedingungen das Optimum in einfacher Weise eingestellt werden.

**Figur 4** zeigt in einer schematischen Darstellung einen Teilbereich der Anordnung der Saugkästen 25 und der Rauchgassammelleitungen 5, 10.

Die im Anfangsbereich des Sinterbandes liegenden Saugkästen 25.1 weisen gegenüber der Abfuhrleitung Kreislaufgas 5 eine feste Trennung 26 auf. Danach folgen in diesem Ausführungsbeispiel insgesamt vier Saugkästen 25.2, die eine variable Trennung 27 aufweisen. Variable Trennung 27 bedeutet, dass diese Saugkästen 25.2 wahlweise auf die Abfuhrleitung Kreislaufgas 5 oder auf die Abfuhrleitung Restgas 10 geschaltet werden können. Der damit erzielbare Effekt ist eingangs ausführlich erläutert worden.

Die übrigen Saugkästen 25.3 bis zum Bereich Abwurf 28 sind fest auf die Abfuhrleitung Kreislaufgas 5 geschaltet.

Für den Notfall kann die in der Abfuhrleitung Restgas 10 angeordnete feste Trennung 29 entfernt werden, um somit das gesamte anfallende Abgas ableiten zu können.

### Bezugszeichenliste

| **Nr.** | **Bezeichnung** |
|---|---|
| 1 | Sinterband |
| 2 | Transportrichtung |
| 3 | Abgasleitung Restgas |
| 4 | Abgasleitung Kreislaufgas |
| 5 | Abfuhrleitung Kreislaufgas |
| 6 | Wärmetauscher |
| 7 | Leitung |
| 8 | Filter |
| 9 | Leitung |
| 10 | Abfuhrleitung Restgas |
| 11 | Leitung |
| 12 | Flugstromreaktor |
| 13 | Leitung |
| 14 | Filter |
| 15 | Leitung |
| 16 | Kamin |
| 17, 18 | Drehkühler |
| 19 | Leitung |
| 20 | Filter |
| 21 | separate Frischluftzufuhr |
| 22 | Sauggebläse |
| 23 | Sauggebläse |
| 24 | mechanischer Wirbelstrommischer |
| 25 | Saugkasten |
| 26 | feste Trennung Saugkasten 25.1 |
| 27 | variable Trennung Saugkasten 25.2 |
| 28 | Abwurf |
| 29 | feste Trennung Abfuhrleitung Restgas |

## Patentansprüche

1. Verfahren zum Sintern von eisenoxidhaltigen Stoffen auf einer Sintermaschine, bei dem eine festen Brennstoff enthaltende Sintermischung gezündet wird, sauerstoffhaltige Gase durch die Sintermischung geleitet werden und der heiße Fertigsinter nach Abwurf abgekühlt wird, ein Teil des Abgases als Kreislaufgas mit höherer Schadstoffkonzentration auf die Sintermaschine zurück geführt und der andere Teil des Abgases als Restgas mit geringerer Schadstoffkonzentration abgeführt wird, wobei der im Kreislaufgas und Restgas enthaltende Staub vor der Abführung aufgeheizt wird sowie der im Anlageraum und bei der Kaltabsiebung anfallende Staub abgesaugt und entfernt wird, wobei die Aufteilung der gesamten Abgasmenge in Kreislaufgas und Restgas durch Variation der Prozessfläche (Sinterband) erfolgt, wobei der Ort der Schnittstelle zwischen der Absaugung für das Kreislaufgas und der Absaugung für das Restgas so gewählt wird, dass eine maximale Abgasmenge im Kreislauf geführt wird ohne Beeinträchtigung der Sinterqualität und -leistung und die Wärmeenergie des abgezogenen Kreislaufgases zur Aufheizung des Restgases genutzt wird, wobei die Aufheizung auf eine Temperatur zur Vermeidung der H₂SO₄-Taupunkt -Unterschreitung erfolgt, die aber niedriger ist als die sich ergebende Mischtemperatur bei Ausschleusung der gesamten Abgasmenge und wobei das durch die Sintermischung geleitete sauerstoffhaltige Gas sich aus angesaugter Falschluft und separat zugeführter Frischluft zusammensetzt, wobei bei ausreichendem Sauerstoffangebot durch Falschluft die separat zugeführte Frischluftmenge einem Kleinstwert zustrebt.

2. Verfahren nach Anspruch 1,
**dadurch gekennzeichnet,**
**dass** der Kleinstwert gleich Null ist.

3. Verfahren nach den Ansprüchen 1-2,
**dadurch gekennzeichnet,**
**dass** die Absaugung des Bereiches der Kaltabsiebung und die Absaugung des Anlageraumes getrennt erfolgt und im Falle separater Zufuhr von Frischluft das abgesaugte Gas der Kaltabsiebung als sauerstoffhaltiges Gas auf die Sintermischung geleitet und die Sintermischung dabei als Filter für den mitgeführten Staub genutzt wird.

4. Verfahren nach Anspruch 1,
**dadurch gekennzeichnet,**
**dass** die rückgeführte Kreislaufgasmenge gleichmäßig über das gesamte Sinterband verteilt wird.

5. Verfahren nach Anspruch 1,
**dadurch gekennzeichnet,**
**dass** die im Abwurfbereich des Fertigsinters erfolgende Absaugung mit der Absaugung des Anlageraumes gekoppelt wird.

6. Verfahren nach Anspruch 5,
**dadurch gekennzeichnet,**
**dass** die im Absaugegas des Fertigsinters enthaltende Wärmeenergie energetisch genutzt wird.

7. Sintermaschine zum Sintern von eisenoxidhaltigen Stoffen bestehend aus einem Sinterband, Saugkästen, einem Zündofen, einem Kühler für den Fertigsinter, Gebläse, Filter und Rohrleitungen zur Durchführung der Verfahrens nach Anspruch 1,
**dadurch gekennzeichnet,**
**dass** im Bereich der Schnittstellen zwischen Absaugung Kreislaufgas und Restgas die Saugkästen (25.2) mit Schiebern zur Änderung der Absaugzuordnung versehen sind und in der Abfuhrleitung (5) für das Kreislaufgas die abgebende Seite eines Wärmetauschers (6)und in der Abfuhrleitung (10) für das Restgas die aufnehmende Seite des Wärmetauschers (6) angeordnet ist, wobei diesem ein an sich bekannter Flugstromreaktor (12) nachgeschaltet ist, wobei im Falle separater Zufuhr (21) von Frischluft das Gebläse zur Aufleitung sauerstoffhaltiger Gase auf die Sintermischung als Aggregat für die Absaugung des Bereiches Kaltabsiebung genutzt wird.

## Claims

1. A method for sintering iron oxide-containing substances on a sintering machine, in which a sinter mix containing solid fuel is ignited, oxygen-containing gases are passed through the sinter mix and the hot finished sinter is cooled after discharging, a portion of the exhaust gas is returned to the sintering machine as a recycle gas with a relatively high pollutant concentration and the other portion of the exhaust gas is withdrawn as a residual gas with a relatively low pollutant concentration, the dust contained in the recycle gas and residual gas being heated before removal and the dust produced in the plant space and upon cold screening being extracted and removed, the entire quantity of exhaust gas being divided up into recycle gas and residual gas by varying the process surface (sinter strand), the location of the interface between the extraction for the recycle gas and the extraction for the residual gas being selected such that a maximum quantity of exhaust gas is recycled without adversely affecting the sintering quality and output and the thermal energy of the withdrawn recycle gas is used to heat the residual gas, the heating taking place to a temperature such as to avoid dropping below the H₂SO₄ dewpoint but which is lower than the resulting mixing temperature when the entire quantity of exhaust gas is discharged and the oxygen-containing gas passed through the sinter mix being composed of drawn-in infiltrated air and separately supplied fresh air, where if the oxygen supplied by the infiltrated air is sufficient the separately supplied quantity of fresh air aims for a minimum value.

2. A method according to Claim 1,
**characterised in that**
the minimum value is equal to zero.

3. A method according to Claims 1 to 2,
**characterised in that**
the extraction from the region of the cold screening and the extraction of the plant space take place separately and in the case of a separate supply of fresh air the extracted gas from the cold screening is passed on to the sinter mix as oxygen-containing gas and the sinter mix then is used as a filter for the entrained dust.

4. A method according to Claim 1,
**characterised in that**
the recirculated quantity of recycle gas is distributed evenly over the entire sinter strand.

5. A method according to Claim 1,
**characterised in that**
the extraction taking place in the discharge region for the finished sinter is coupled with the extraction of the plant space.

6. A method according to Claim 5,
**characterised in that**
the thermal energy contained in the extraction gas of the finished sinter is utilised for energy purposes.

7. A sintering machine for sintering iron oxide-containing substances, consisting of a sinter strand, wind boxes, an ignition furnace, a cooler for the finished sinter, blowers, filters and pipes, for performing the method according to Claim 1,
**characterised in that**
in the region of the interfaces between the extraction of recycle gas and residual gas the wind boxes (25.2) are provided with sliders for changing the allocation of extraction, and the emitting side of a heat exchanger (6) is arranged in the discharge line (5) for the recycle gas and the receiving side of the heat exchanger (6) in the discharge line (10) for the residual gas, said heat exchanger being succeeded by a known entrained-bed reactor (12), where in the case of the separate supply (21) of fresh air the blower for guiding oxygen-containing gases on to the sinter mix is used as a unit for extraction of the cold screening region.

## Revendications

1. Procédé de frittage de matières contenant de l'oxyde de fer sur une machine de frittage, dans lequel un mélange de frittage contenant un combustible solide est allumé, des gaz contenant de l'oxygène sont conduits à travers le mélange de frittage et le produit fritté final chaud est refroidi après éjection, une partie des gaz d'échappement est réacheminée à la machine de frittage en tant que gaz recyclés ayant une concentration en substances toxiques plus élevée et l'autre partie des gaz d'échappement étant évacuée en tant que gaz résiduaires ayant une concentration en substances toxiques plus faible, les poussières contenues dans les gaz recyclés et les gaz résiduaires étant réchauffées avant l'évacuation, et les poussières produites dans le local de l'installation et lors du filtrage à froid étant aspirées et éliminées, la séparation de la quantité totale de gaz d'échappement en gaz recyclés et en gaz résiduaires ayant lieu par variation de la surface de traitement (bande de frittage), le lieu de l'interface entre l'aspiration pour les gaz recyclés et l'aspiration pour les gaz résiduaires étant choisi de manière à ce qu'une quantité de gaz d'échappement maximale soit recyclée sans nuire à la qualité et à la capacité de frittage, et l'énergie calorifique des gaz recyclés extraits étant utilisée pour réchauffer les gaz résiduaires, le réchauffage ayant lieu à une température permettant d'éviter de descendre au-dessous du point de rosée du H₂SO₄, mais qui est inférieure à la température de mélange obtenue lors de l'évacuation de la totalité des gaz d'échappement, et les gaz contenant de l'oxygène passant à travers le mélange de frittage se composant d'air parasite aspiré et d'air frais amené séparément et, en cas d'apport en oxygène suffisant par l'air parasite, la quantité d'air frais amenée séparément tendant vers une valeur minimale.

2. Procédé selon la revendication 1,
**caractérisé en ce que** la valeur minimale est égale à zéro.

3. Procédé selon les revendications 1 et 2,
**caractérisé en ce que** l'aspiration de la zone du filtrage à froid et l'aspiration du local de l'installation ont lieu séparément et, dans le cas d'une alimentation en air frais séparée, les gaz aspirés du filtrage à froid sont conduits en tant que gaz contenant de l'oxygène jusqu'au mélange de frittage et le mélange de frittage est alors utilisé comme filtre pour les poussières entraînées.

4. Procédé selon la revendication 1,
**caractérisé en ce que** la quantité de gaz recyclés est répartie régulièrement sur la totalité de la bande de frittage.

5. Procédé selon la revendication 1,
**caractérisé en ce que** l'aspiration s'effectuant dans la zone d'éjection du produit fritté final est couplée à l'aspiration du local de l'installation.

6. Procédé selon la revendication 5,
**caractérisé en ce que** l'énergie calorifique contenue dans les gaz d'échappement du produit fritté final est utilisée sur le plan énergétique.

7. Machine de frittage pour le frittage de matières contenant de l'oxyde de fer, comprenant une bande de frittage, des caissons d'aspiration, un four d'allumage, un refroidisseur pour le produit fritté final, des ventilateurs, des filtres et des conduites pour mettre en oeuvre le procédé selon la revendication 1,
**caractérisée en ce que**, dans la zone des interfaces entre aspiration des gaz recyclés et des gaz résiduaires, les caissons d'aspiration (25.2) sont munis de tiroirs pour faire varier l'affectation de l'aspiration et, dans la conduite d'évacuation (5) des gaz recyclés, est agencé le côté dégagement d'un échangeur de chaleur (6) et, dans la conduite d'évacuation (10) des gaz résiduaires, est agencé le côté réception de l'échangeur de chaleur (6), un réacteur à flux entraîné (12) connu en soi étant monté en aval dudit échangeur, et, dans le cas d'alimentation en air frais séparée (21), le ventilateur est utilisé pour envoyer des gaz contenant de l'oxygène sur le mélange de frittage en tant qu'agrégat pour l'aspiration de la zone de la filtration à froid.
